# EUROPÄISCHE PATENTANMELDUNG

(11) **EP 0 609 803 A1**
(43) Veröffentlichungstag der Anmeldung: **10.08.1994**
(21) Anmeldenummer: 94101382.3
(22) Anmeldetag: 31.01.1994
(51) Int. Cl.: H01F 1/22, H01F 1/24

(54) **Verfahren zur Herstellung von Molybdän-Permalloy-Metall-Pulver-Kernen**

(30) Priorität: 05.02.1993 DE 4303432
(71) Anmelder: Kaschke KG GmbH & Co., D-37079 Göttingen (DE)
(72) Erfinder: Michalowsky, Lothar, Prof. Dr.rer.nat., D-37217 Witzenhausen (DE); Sicker, Ulrich, Dr.rer.nat., D-37124 Rosdorf (DE); Dreyer, Rüdiger, Dr.rer.nat., D-37081 Göttingen (DE)
(74) Vertreter: Schaumburg, Thoenes & Thurn

(57) **Zusammenfassung**

Bei einem Verfahren zum Herstellen von Molybdän-Permalloy-Metall-MPM-Pulver-Kernen, die eine Anfangspermeabilität von 100 bis 250 und eine Güte von mehr als 50 im Frequenzbereich von 20 bis 100 kHz haben, wird ein Molybdän-Permalloy-Metall-Pulver mit einer Korngröße von maximal 63 µm und einem mittleren Kornschwerpunkt unter 10 µm verwendet.

## Beschreibung

Die Erfindung betrifft ein Verfahren zum Herstellen von Molybdän-Permalloy-Metall-Pulver-Kernen gemäß dem Oberbegriff des Anspruchs 1.

Mit dem Legierungssystem Molybdän-Permalloy (Eisen-Nickel-Legierung mit 36 bis 81 % Ni) wird die allgemein bekannte Tatsache genutzt, daß diese Werkstoffe aufgrund der verschwindenden Kristallanisotropieenergie und Magnetostriktion zu den höchstpermeablen Materialien auf metallischer Basis gehören. Dieses Legierungssystem ermöglicht somit Anfangspermeabilitäten im Bereich von 100 bis 600.

Herkömmliche Metall-Pulver-Kerne der oben genannten Art werden auf der Basis von Karbonyleisenpulver, Eisen-Kobalt-Pulver und Molybdän-Permalloy-Metall-Pulver nach konventionellen Verfahren hergestellt. Die obere Begrenzung des Kornspektrums liegt bei 250 µm.

Aufgrund des Gefügeaufbaus der Pulvereisenkerne tritt in der Regel eine starke Scherung auf, die nur niedrige Permeabilitäten im Bereich von 10 bis 100 zulassen.

Gleichzeitig resultieren zwischen den kompaktierten Metall-Pulver-Teilchen Kurzschlüsse, die zu hohen Verlusten bei höheren Frequenzen führen.

Es ist daher Aufgabe der Erfindung ein Verfahren zum Herstellen von Molybdän-Permalloy-Metall-Pulver-Kernen anzugeben, das die Erzeugung von Metall-Pulver-Kernen mit hoher magnetischer Aussteuerbarkeit und hoher Permeabilität bei gleichzeitig niedrigen Verlusten und hohen Grenzfrequenzen ermöglicht.

Die Aufgabe wird erfindungsgemäß dadurch gelöst, daß ein Molybdän-Permalloy-Metall-Pulver (MPM-Pulver) mit einer Korngröße von maximal 63 µm und einem mittleren Kornschwerpunkt unter 25 µm verwendet wird. Durch die Begrenzung der oberen Korngröße und die Einengung der Korngrößenverteilung wird eine Gefügeoptimierung erreicht, die hohe Permeabilitäten bei gleichzeitig niedrigen Verlusten und hohen Frequenzen ermöglicht.

Vorzugsweise wird die Korngröße von maximal 63 µm und der mittlere Kornschwerpunkt unter 25 µm durch Mahlen und Sichten eines handelsüblichen MPM-Pulvers erreicht.

Erfindungsgemäß werden Spalt-, Prall-, Gegenstrahlmühlen und Turbosichter verwendet, um Kornspektren im Korngrößenbereich von 5- 63 µm, 5 - 25 µm, 5 -10 µm, 1 - 5 µm oder kleiner 1 µm zu gewinnen.

In einer Weiterführung der Erfindung werden die Kornoberflächen durch Bildung dünner Phosphat-, Silikat-, Oxyd-, Nitrid-, Borid- oder Karbonitridschichten modifiziert, wobei Nitrid- und Boridschichten durch Gasphasenabscheidung oder Sputtern erzeugt werden. Diese Modifizierung der Kornoberflächen nach chemisch-physikalischen Verfahren führt wiederum zu einer Optimierung des Gefüges und zu der resultierenden höheren Permeabilität bei geringeren Verlusten.

Vorzugsweise wird das so gewonnene MPM-Pulver unter Zugabe von Gleithilfsmitteln pressverdichtet, wobei das Pressverdichten unter Verwendung des Trockenpressverfahrens, des isostatischen Kaltpressverfahrens oder eines anderen geeigneten Verfahrens durchgeführt werden kann. Dadurch wird eine hohe Packungsdichte des Presslings bei gleichzeitiger Isolation der Korngrenzen erreicht und damit die gezielte Einstellung von Permeabilität und Güte ermöglicht.

Weitere Merkmale und Vorteile der Erfindung ergeben sich aus der folgenden Beschreibung, welche die Erfindung anhand von Ausführungsbeispielen erläutert.

Für die erfindungsgemäße Herstellung der Molybdän-Permalloy-Metall-Pulver-Kerne kann als Ausgangsmaterial das kommerzielle, von der Firma Höganäs erzeugte Permalloy 2 Mo verwendet werden, das mit einer oberen Begrenzung des Kornspektrums von 250 µm charakterisiert werden kann. Durch eine zweistündige Intensivmahlung mit Hilfe von konventionellen Mahlverfahren läßt sich das Metallpulvergemisch auf mittlere Korndurchmesser unter 10 µm zerkleinern.

Unter Verwendung von Turbosichtern können mit guter Ausbeute die Korngrenzenbereiche kleiner 1 µm, 1 - 5 µm, 5 - 10 µm, 5 - 25 µm oder 5 - 63 µm eingestellt werden.

Auf diese Weise hergestellte Molybdän-Permalloy Metall-Feinstpulver werden dann mit Phosphorsäure, Wasserstoffperoxid oder aus dem Schmelzfluß erstarrten, glasigen, wasserlöslichen Kalium- und Natrium-Silikaten oder deren viskosen, wässrigen Lösungen (Wasserglas) chemisch behandelt, mit dem Ziel, durch chemische Reaktionen die Oberfläche zu modifizieren oder über die Steuerung der Rheologie die Teilchen isolierend zu umhüllen. Der Isolationseffekt läßt sich auch über das Sputtern von Nitriden, Boriden oder Karbonitriden in der Wirbelschicht erreichen.

Das so chemisch und physikalisch oberflächenmodifizierte Molybdän-Permalloy-Pulver wird dann anschließend mit 0,5 % Supraplast (technisches Harz), gelöst in Äthanol, versetzt und bei ca. 40°C getrocknet. Zur Verminderung der Wandreibungsverluste beim Pressen werden 0,2 % Mikrowachs dem Presspulver mit dem Taumelmischverfahren zugesetzt. Die Formgebung erfolgt mit Hilfe des Trockenpreßverfahrens oder der isostatischen Preßtechnik auf Dichten von 7,5 bis 8,2 g/cm³. Die abschließende Einstellung der mechanischen und magnetischen Eigenschaften wird durch eine thermische Auslagerung bei 450° C durchgeführt.

Diese Temperung und das erfindungsgemäße Verfahren werden nun anhand der Ausführungsbeispiele 1 bis 4 näher erläutert.

### Ausführungsbeispiel 1:

Es betrifft die Herstellung von Ringkernen R 25/15/10 mm³ mit einer Anfangspermeabilität µi=100 und einer Gütefrequenzcharakteristik

$\text{Q( 20 KHz)=10}$
$\text{Q( 50 KHz)=31}$
$\text{Q(100 KHz)=43}$

unter Verwendung handelsüblicher MPM-Pulver (beispielsweise Höganäs Permalloy 2 Mo).

Handelsübliches MPM-Pulver wird mit geeigneten Mahl- und Sichtverfahren auf mittlere Korndurchmesser von < 63 µm (vorzugsweise < 25 µm) aufbereitet.

Das so gewonnene Ausgangspulver wird entsprechend nachstehender Rezeptur oberflächenisoliert und zum Preßpulver vorbereitet:
1,76 g Phosphorsäure (85%ig) ≙ 0,3% werden in etwa 50 ml Wasser gelöst und 500 g MPM-Pulver hinzugefügt. Die Masse wird mehrfach mit einem Glasstab durchgerührt. Die Mischung trocknet man durch Erwärmen auf ca. 150° C und Anblasen mit Luft, wobei immer wieder umgerührt werden muß. Nach Abkühlen des trockenen Pulvers gibt man 5 g Supraplast (50%ig) ≙ 0,5% in ca. 50 ml Ethanol gelöst hinzu und rührt mehrfach mit dem Glasstab um. Anschließend wird die Masse wie oben beschrieben getrocknet, wobei in diesem Fall eine Temperatur von etwa 110° C genügt. Die noch leicht feuchte Masse breitet man auf Packpapier aus und trocknet sie bei ca. 40° C über mehrere Stunden. Das Pulver muß nun durch ein 0,4mm-Sieb passiert und abschließend mit 0,2% (≙ 1 g) Mikrowachs etwa 15 Minuten in einem Taumelmischer behandelt werden.

Das Preßpulver wird anschließend auf einer mechanischen Presse nach dem Trockenpreßverfahren mit einem Preßdruck von 50-100 MPa zu Ringkernen der Abmessung 25/15/10 mm³ mit einer Dichte von > 7,5 g/cm³ verpreßt. Zur abschließenden Einstellung der mechanischen und magnetischen Eigenschaften wird eine Temperung nach folgendem Regime durchgeführt:

| | |
|---|---|
| Aufheizzeit von T_{z} auf 450° C | ca. 2 Stunden |
| Haltezeit bei 450° C | ca. 1 Stunde |
| Die Abkühlung auf Raumtemperatur ohne Zusatzkühlung dauert mehrere Stunden. | |

### Ausführungsbeispeil 2:

Herstellung von Ringkernen R 25/15/10 mm³ mit einer Anfangspermeabilität µi=140 und einer Gütefrequenzcharakteristik

$\text{Q( 20 KHz)=25}$
$\text{Q( 50 KHz)=37}$
$\text{Q(100 KHz)=37}$

unter Verwendung handelsüblicher MPM-Pulver (beispielsweise Höganäs Permalloy 2 Mo).

Handelsübliches MPM-Pulver wird mit geeigneten Mahl- und Sichtverfahren auf mittlere Korndurchmesser von < 63 µm (vorzugsweise < 25 µm) aufbereitet.

Das so gewonnene Ausgangspulver wird entsprechend nachstehender Rezeptur oberflächenisoliert und zum Preßpulver vorbereitet:
Zu 83,3 g H₂O₂ (30%ig) ≙ 5,0% werden 500 g MPM-Pulver hinzugefügt. Die Masse wird mehrfach mit einem Glasstab durchgerührt. Die Mischung trocknet man durch Erwärmen auf ca. 150° C und Anblasen mit Luft, wobei immer wieder umgerührt werden muß. Nach Abkühlen des trockenen Pulvers gibt man 5 g Supraplast (50%ig) ≙ 0,5% in ca. 50 ml Ethanol gelöst hinzu und rührt mehrfach mit dem Glasstab um. Anschließend wird die Masse wie oben beschrieben getrocknet, wobei in diesem Fall eine Temperatur von etwa 110° C genügt. Die noch leicht feuchte Masse breitet man auf Packpapier aus und trocknet sie bei ca. 40° C über mehrere Stunden. Das Pulver muß nun durch ein 0,4mm-Sieb passiert und abschließend mit 0,2% (≙ 1 g) Mikrowachs etwa 15 Minuten in einem Taumelmischer behandelt werden.

Das Preßpulver wird anschließend auf einer mechanischen Presse nach dem Trockenpreßverfahren mit einem Preßdruck von 50-100 MPa zu Ringkernen der Abmessung 25/15/10 mm³ mit einer Dichte von > 7,5 g/cm³ verpreßt. Zur abschließenden Einstellung der mechanischen und magnetischen Eigenschaften wird eine Temperung nach folgendem Regime durchgeführt:

| | |
|---|---|
| Aufheizzeit von T_{Z} auf 450° C | ca. 2 Stunden |
| Haltezeit bei 450° C | ca. 1 Stunde |
| Die Abkühlung auf Raumtemperatur ohne Zusatzkühlung dauert mehrere Stunden. | |

### Ausführungsbeispiel 3:

Herstellung von Ringkernen R 25/15/10 mm³ mit einer Anfangspermeabilität µi=100 und einer Gütefrequenzcharakteristik

$\text{Q( 20 KHz)=10}$
$\text{Q( 50 KHz)=37}$
$\text{Q(100 KHz)=47}$

unter Verwendung handelsüblicher MPM-Pulver (beispielsweise Höganäs Permalloy 2 Mo).

Handelsübliches MPM-Pulver wird mit geeigneten Mahl- und Sichtverfahren auf mittlere Korndurchmesser von < 63 µm (vorzugsweise < 25 µm) aufbereitet.

Das so gewonnene Ausgangspulver wird entsprechend nachstehender Rezeptur oberflächenisoliert und zum Preßpulver vorbereitet:
4,5 g Wasserglas (33%ig) ≙ 0,3% werden in 50 ml Wasser gelöst und 500 g MPM-Pulver hinzugefügt. Die Masse wird mehrfach mit einem Glasstab durchgerührt. Die Mischung trocknet man durch Erwärmen auf ca. 150° C und Anblasen mit Luft, wobei immer wieder einmal umgerührt werden muß. Nach Abkühlen des trockenen Pulvers gibt man 5 g Supraplast (50%ig) ≙ 0,5% in ca. 50 ml Ethanol gelöst hinzu und rührt mehrfach mit dem Glasstab um. Anschließend wird die Masse wie oben beschrieben getrocknet, wobei in diesem Fall eine Temperatur von etwa 110° c genügt. Die noch leicht feuchte Masse breitet man auf Packpapier aus und trocknet sie bei ca. 40° C über mehrere Stunden. Das Pulver muß nun durch ein 0,4mm-Sieb passiert und abschließend mit 0,2% (≙ 1 g) Mikrowachs etwa 15 Minuten in einem Taumelmischer behandelt werden.

Das Preßpulver wird anschließend auf einer mechanischen Presse nach dem Trockenpreßverfahren mit einem Preßdruck von 50-100 MPa zu Ringkernen der Abmessung 25/15/10 mm³ auf eine Dichte von > 7,5 g/cm³ verpreßt. Zur abschließenden Einstellung der mechanischen und magnetischen Eigenschaften wird eine Temperung nach folgendem Regime durchgeführt:

| | |
|---|---|
| Aufheizzeit von T_{Z} auf 450° C | ca. 2 Stunden |
| Haltezeit bei 450° C | ca. 1 Stunde |
| Die Abkühlung auf Raumtemperatur ohne Zusatzkühlung dauert mehrere Stunden. | |

### Ausführungsbeispiel 4:

Herstellung von Ringkernen R 25/15/10 mm³ mit einer Anfangspermeabilität µi=140 und einer Gütefrequenzcharakteristik

$\text{Q( 20 KHz)=50}$
$\text{Q( 50 KHz)=63}$
$\text{Q(100 KHz)=45}$

unter Verwendung handelsüblicher MPM-Pulver (beispielsweise Höganäs Permalloy 2 Mo).

Handelsübliches MPM-Pulver mit geeigneten Mahl- und Sichtverfahren auf etwa mittlere Korndurchmesser von < 6 µm aufbereitet.

Das so gewonnene Ausgangspulver wird entsprechend nachstehender Rezeptur oberflächenisoliert und zum Preßpulver vorbereitet:
Zu 83,3 g H₂O₂ (30%ig) ≙ 0,5% werden 500 g MPM-Pulver hinzugefügt. Die Masse wird mehrfach mit einem Glasstab durchgerührt. Die Mischung trocknet man durch Erwärmen auf ca. 150° C und Anblasen mit Luft, wobei immer einmal umgerührt werden muß. Nach Abkühlen des trockenen Pulvers gibt man 5 g Supraplast (50%ig) ≙ 0,5% in ca. 50 ml Ethanol gelöst hinzu und rührt mehrfach mit dem Glasstab um. Anschließend wird die Masse wie oben beschrieben getrocknet, wobei in diesem Fall etwa 110° C genügen. Die noch leicht feuchte Masse breitet man auf Packpapier aus und trocknet sie bei ca. 40° C über mehrere Stunden. Das Pulver muß nun durch ein 0,4mm-Sieb passiert und abschließend mit 0,2% (≙ 1 g) Mikrowachs etwa 15 Minuten in einem Taumelmischer behandelt werden.

Das Preßpulver wird anschließend auf einer mechanischen Presse nach dem Trockenpreßverfahren mit einem Preßdruck von 50-100 MPa zu Ringkernen der Abmessung 25/15/10 mm³ mit einer Dichte von > 7,5 g/cm³ verpreßt. Zur abschließenden Einstellung der mechanischen und magnetischen Eigenschaften wird eine Temperung nach folgendem Regime durchgeführt:

| | |
|---|---|
| Aufheizzeit von T_{Z} auf 450° C | ca. 2 Stunden |
| Haltezeit bei 450° C | ca. 1 Stunde |
| Die Abkühlung auf Raumtemperatur ohne Zusatzkühlung dauert mehrere Stunden. | |

Wesentlich bei der vorstehend beschrieben Lösung ist, daß eine Gefügeoptimierung über die Begrenzung der oberen Korngrößen und die Einengung der Korngrößenverteilung sowie über die Modifizierung der Kornoberfläche nach chemisch-physikalischen Verfahren erreicht wird.

## Patentansprüche

1. Verfahren zum Herstellen von Molybdän-Permalloy-Metall-MPM-Pulver-Kernen, die eine Anfangspermeabilität von 100 bis 250, Güten von mehr als 50 im Frequenzbereich von 20 bis 100 kHz haben, dadurch **gekennzeichnet**, daß ein Molybdän-Permalloy-Metall-Pulver mit einer Korngröße von maximal 63 µm und einem mittleren Kornschwerpunkt unter 10 µm verwendet wird.

2. Verfahren nach Anspruch 1, dadurch **gekennzeichnet**, daß das MPM-Pulver mit einer Korngröße von maximal 63 µm und einen mittleren Kornschwerpunkt unter 10 µm durch Mahlung und Sichtung eines handelsüblichen MPM-Pulvers erhalten wird, das durch Schmelzen und anschließendes Zerkleinern, Sichten oder Verdüsen gewonnen wurde und einen Kornbereich bis 125 µm hat.

3. Verfahren nach Anspruch 1 oder 2, dadurch **gekennzeichnet**, daß Spalt-, Prall-, Gegenstrahlmühlen und Turbosichtern verwendet werden, um Kornspektren im Korngrößenbereich von 5 - 63 µm herzustellen.

4. Verfahren nach Anspruch 1 oder 2, dadurch **gekennzeichnet**, das Spalt-, Prall-, Gegenstrahlmühlen und Turbosichtern verwendet werden, um Kornspektren im Korngrößenbereich von 25 - 63 µm zu gewinnen.

5. Verfahren nach Anspruch 1 oder 2, dadurch **gekennzeichnet**, das Spalt-, Prall-, Gegenstrahlmühlen und Turbosichter verwendet werden, um Kornspektren im Korngrößenbereich von 5 bis 10 µm herzustellen.

6. Verfahren nach Anspruch 1 oder 2, dadurch **gekennzeichnet**, das Spalt-, Prall-, Gegenstrahlmühlen und Turbosichter verwendet werden, um Kornspektren im Korngrößenbereich von 1 bis 5 µm herzustellen.

7. Verfahren nach Anspruch 1 oder 3, dadurch **gekennzeichnet**, das Spalt-, Prall-, Gegenstrahlmühlen und Turbosichter verwendet werden ,um Kornspektren im Korngrößenbereich kleiner 1 µm herzustellen.

8. Verfahren nach einem der Ansprüche 1 bis 8, dadurch **gekennzeichnet**, das die Kornoberflächen durch Bildung dünner Phosphat-, Silikat-, Oxyd-, Nitrid-, Borid- oder Karbonitridschichten modifiziert werden.

9. Verfahren nach Anspruch 8, dadurch **gekennzeichnet**, daß die Nitrid- und Boridschichten durch Gasphasenabscheidung (CVD) oder Sputtern gebildet werden.

10. Verfahren nach einem der Ansprüche 8 oder 9, dadurch **gekennzeichnet**, daß das so gewonnene MPM-Pulver unter Zugabe von Gleithilfsmitteln pressverdichtet wird.

11. Verfahren nach Anspruch 10, dadurch **gekennzeichnet**, daß das Pressverdichten unter Verwendung eines Trockenpreßverfahrens oder eines isostatischen Kaltpreßverfahrens durchgeführt wird.
